# EUROPÄISCHE PATENTSCHRIFT

(11) **EP 0 226 198 B1**
(45) Veröffentlichungstag und Bekanntmachung des Hinweises auf die Patenterteilung: **21.06.1989**
(21) Anmeldenummer: 86117353.2
(22) Anmeldetag: 12.12.1986
(51) Int. Cl.: D06P 3/14, D06P 1/00

(54) **Isothermes Schnellfärbeverfahren für Wolle**
Process for isothermic quick-dyeing of wool
Procédé de teinture rapide, isotherme de la laine

(30) Priorität: 18.12.1985 DE 3544793
(43) Veröffentlichungstag der Anmeldung: 24.06.1987
(73) Patentinhaber: HOECHST AKTIENGESELLSCHAFT, 65926 Frankfurt am Main (DE)
(72) Erfinder: Von der Eltz, Hans-Ulrich, Dr., D-6000 Frankfurt am Main (DE); Röstermundt, Karl-Heinz, D-6236 Eschborn (DE); Türschmann, Klaus, D-6238 Hofheim am Taunus (DE); Lehmann, Joachim Walter, D-6233 Kelkheim (DE)

(56) Entgegenhaltungen:
- EP-A- 0 193 053
- DE-A- 2 700 153
- DE-C- 886 139
- FR-A- 2 552 789
- GB-A- 1 458 632
- GB-A- 2 023 187
- MELLIAND TEXTILBERICHTE, Band 45, Nr. 1, 1964, Seiten 51-54, Heidelberg, DE; N. KOLLODZEISKI: "Remazolan-Farbstoffe, eine neue Farbstoffgruppe für die Wolle"
- TEXTILVEREDLUNG, Band 17, Nr. 7, Juli 1982, Seiten 289-295, Weinfelden, DE; W. MOSIMANN: "Das Dosacid-System in der Wollfärberei"

## Beschreibung

Die vorliegende Erfindung betrifft ein Verfahren zum egalen Färben von Wolle oder des Wollanteils von Fasermischungen nach der Ausziehfärbetechnik in stark saurem Medium mit wäßrigen Flotten von Reaktivfarbstoffen, die in ihrem Molekül mindestens eine Gruppierung aufweisen, welche bei Fixierbedingungen mit der Faser über die Vinylsulfon-Form unter nucleophiler Addition in Reaktion tritt.

Das Färben von Wolle mit Reaktivfarbstoffen ist in der Praxis hinreichend bekannt. In der Regel wird dabei zur Erzielung egaler und echter Färbungen das Textilgut bei Temperaturen von 98° C bis 106° C und je nach gewünschter Farbtiefe der Färbung bei genau gestaffelten pH-Werten zwischen 4,5 und 6,5 mit wäßrigen Lösungen dieser Farbstoffe behandelt.

Darüber hinaus ist in der Musterkarte S 8126 "^{O}Remazolan-Farbstoffe auf Wolle" der Farbwerke Hoechst AG ein Verfahren beschrieben, nach dem Reaktivfarbstoffe vom Vinylsulfon-Typ in Form der β-Sulfatoethylsulfon-Derivate durch Ausziehen aus stark sauren Flotten bei pH-Werten von 2 bis 3 (eingestellt mit Schwefelsäure) auf Wollartikel gefärbt werden. Diese Arbeitsweise ist gekennzeichnet durch ein sehr langsames Aufheizen des Färbebades von der Anfangstemperatur 50°C auf die eigentliche Färbetemperatur von 98° bis 100°C sowie durch eine anschließende lange Färbezeit von 60 bis 90 Minuten bei Färbetemperatur. Insgesamt werden reine Färbezeiten von 2 bis 2 1/2 Stunden für die Durchführung dieser Färbetechnik gerechnet. Hierbei ist man von der Vorstellung ausgegangen, daß egale Färbungen nur unter Beachtung ausgedehnter Aufheizzeiten zu erhalten sind.

Die nach dem herkömmlichen Verfahren in stark saurem Milieu erzielbaren Echtheitseigenschaften derartiger Reaktivfärbungen auf Wolle sind denen erzeugt mit schwach sauer ziehenden Walkfarbstoffen durchaus vergleichbar und für normale Wollartikel absolut akzeptabel und gebräuchlich. Störend an diesem bekannten Colorierungsprozeß für Wolle sind allerdings die dafür benötigten langen Färbezeiten und die manchmal nicht genügende Egalität der Färbungen mit den Reaktivfarbstoffen.

Sämtliche der zuvor erwähnten Färbemethoden gemäß Stand der Technik haben zur Voraussetzung, daß Reaktivfarbstoff und Säure (Fixierhilfsmittel) von Anbeginn an nebeneinander in dem bereits mit dem wollenen Farbgut beschickten Ausziehbad vorliegen, wobei das Eintreten des eigentlichen Fixierprozesses unter der Wechselwirkung zwischen reaktivem Farbstoff und der Wollfaser allein durch die Erhöhung der Flottentemperatur gesteuert wird.

Aufgabe der in Rede stehenden Erfindung war es also, ein Schnellfärbeverfahren für Wolle mit Reaktivfarbstoffen nach der Ausziehmethode zu entwickeln, das neben guter Egalität der Färbungen ausreichende Echtheitseigenschaften derselben bei deutlicher Verkürzung der Gesamtbehandlungszeit für das Farbgut gegenüber den bisher für das Färben eingeführten Arbeitsweisen gleicher Gattung erhalten läßt.

Die zuvor dargelegte Aufgabe wird erfindungsgemäß dadurch gelöst, daß man die Reaktivfarbstoffe vom Vinylsulfon-Typ und gegebenenfalls alle sonstigen Zutaten, aber keine zur Fixierung der Farbstoffe erforderliche Säure oder säureabgebende Mittel enthaltende Ausziehflotte zusammen mit dem Farbgut so rasch wie möglich sowie in einem Zuge auf die Färbetemperatur im Bereich von 95° bis 110°C erhitzt, daß man nach Erreichen derselben bei Aufrechterhaltung von entsprechenden isothermen Bedingungen für die Farbstoff-Fixierung dem aufgeheizten Färbebad dann Schwefelsäure - über einen längeren Zeitraum hinweg verteilt - zusetzt und die Wolle bei pH-Werten zwischen 2 und 3 färbt.

"So rasch wie möglich" im Zusammenhang mit dem Kennzeichen dieser Erfindung bedeutet entsprechend dem Leistungsvermögen der eingesetzten Färbemaschinen. Moderne Maschinen erlauben Aufheizzeiten zwischen 10 und 15 Minuten. "In einem Zuge" soll ausdrücken, daß die eigentliche Färbeoperation ohne Durchlaufen abgestufter Temperaturbedingungen beim Fixiervorgang der Farbstoffe erfolgt. "Unter isothermen Bedingungen" wird so verstanden, daß die Temperatur von Flotte und Ware wahrend des Behandlungsschrittes der Säurezugabe und der nachfolgenden Färbezeit konstant gehalten wird.

Die Dosierung der Säure über einen längeren Zeitraum zu der auf Fixierbedingungen für den Farbstoff befindlichen Färbeflotte kann mengenmäßig sowohl linear als auch progressiv durchgeführt werden, wobei jedoch die Zeit, bei der man im Verlauf des Säurezuflusses die Badtemperatur gleichbleibend hoch hält, in die Gesamtfärbezeit eingeht und demzufolge die letztere verfahrensgemäß nicht verlängert wird. Die reine Dosierzeit kann dabei von 10 bis 45 Minuten betragen, wodurch die Gesamtfärbezeit (einschließlich Dosierzeit) vorteilhaft auf maximal 70 Minuten verkürzt wird.

Bei einer linearen Dosierung des sauren Fixiermittels wird pro Zeiteinheit die gleiche Menge Säure ins Färbebad eingebracht. Das kann einmal dadurch geschehen, daß man die Schwefelsäure, in der Regel mit Wasser verdünnt, entweder diskontinuierlich in immer gleichen Portionen und gleichen Zeitabständen einbringt, oder sie aber kontinuierlich in gleicher Menge pro Zeiteinheit zufließen läßt.

Eine progressive Dosierung des sauren Fixiermittels bringt mit fortschreitender Dosierzeit eine pro Zeiteinheit ständig steigende Menge Säure in das Färbebad ein, was ebenfalls manuell besorgt werden kann. Heuere Dosiergeräte erledigen diese Art der Dosierung automatisch, so daß dann nur die gewünschte Steilheit der Progression entsprechend einer vorgegebenen mathematischen Funktion, z. B. linear. exponentiell oder in der Art einer Parabelfunktion, eingestellt zu werden braucht.

Die Menge an einzubringender Schwefelsäure hängt - wie auch die Färbezeit - von der gewünschten Tiefe der Färbung ab. Sofern man Schwefelsäure 96 %-ig in Rechnung stellt, werden davon 3 bis 5 % vom Wollgewicht benötigt. Allerdings wird die konzentrierte Säure beim beanspruchten Verfahren zweckmäßig mit Wasser verdünnt eingetragen. Das setzt einmal die Gefahren beim Umgang mit der Säure herab, zum anderen erlaubt es eine gestaffelte gleichmäßigere Dosierung.

Das Färbeverfahren nach der vorliegenden Erfindung kommt in der Hauptsache auf gewöhnliche, d. h. mit einer Antifilzausrüstung nicht vorbehandelte Wolle oder solcherart aufgebaute Fasermischungen zur Anwendung. Unter Wolle wird in diesem Zusammenhang solche in jedem Verarbeitungszustand, also als Flocke, Kammzug, Garn, Stückware oder auch in Form von Fertigteilen verstanden. Besonders hervorzuheben ist, daß für die erfindungsgemäße Färbebehandlung auch carbonisierte Wolle geeignet ist, die vor dem Färben nicht eigens neutralisiert zu werden braucht. Dies ist bei allen anderen Färbeverfahren für Wolle eine Voraussetzung für den egalen Ausfall der Färbung. Es kann also bei dem neuen Verfahren auch diese Zeit eingespart werden, so daß die Gesamtzeitersparnis noch höher liegt.

Auch filzfrei oder filzarm ausgerüstete Wolle kann nach der Färbetechnik gemäß dieser Erfindung egal gefärbt werden, jedoch reichen im allgemeinen die erzielbaren Naßechtheitseigenschaften für diesen Artikel nicht aus, so daß nur in Ausnahmefällen das beanspruchte Verfahren dafür Interesse erwecken wird.

Für das Färben von Wollfasern bzw. des Wollanteils von Fasermischungen nach dem vorliegenden Verfahren werden als Reaktivfarbstoffe die unter diesem Gattungsbegriff bekannten organischen Farbstoffe vom Vinylsulfon-Typ in Betracht gezogen, mit denen die Faser nach einem Additionsmechanismus über die Vinylsulfon-Form des Farbstoffes reagiert. Diese Farbstoffklasse wird im Colour Index, 3. Auflage 1971 sowie Ergänzungen 1975 als "C.I. Reactive Dyes" bezeichnet und umfaßt chemische Verbindungen mit Farbstoffcharakter, die mit OH-gruppen- und/oder NH-gruppenhaltigen Fasern eine kovalente Bindung einzugehen in der Lage sind. Außer dem Vinylsulfonyl-Rest selbst als der in solchen Farbstoffen mit Hydroxyl-oder Aminogruppen im Fasermaterial mit Polyamid-Struktur reaktionsfähigen Gruppe handelt es sich in dieser Beziehung vorwiegend um Vorstufen dieser charakteristischen Gruppierung, wozu insbesondere die β-Sulfatoethylsulfongruppe, die β-Chlorethylsulfongruppe oder die β-Dialkylamino-ethylsulfongruppe gehören, die während des Färbeprozesses unter zwischenzeitlicher Ausbildung der Vinylsulfon-Form mit der Faser in Reaktion treten.

Ebenso brauchbar beim beanspruchten Verfahren sind die Umwandlungsprodukte solcher bekannter Sulfonyl-Reaktivfarbstoffe mit z. B. Methyltaurin, in denen die Reaktivgruppe vorübergehend in maskierter form vorliegt.

Erstaunlicherweise ergeben jedoch Farbstoffe, die neben einem Reaktivrest vom Vinylsulfon-Typ oder einer als Vorläufer davon oben schon beschriebenen Reaktivgruppierung zusätzlich eine mit der Wolle nach dem Substitutionsmechanismus reagierende Gruppierung aufweisen, z. B. eine Monochlortriazinyl- oder Monofluortriazinyl-Gruppe, sehr egale Färbungen bei noch besseren Echtheitseigenschaften.

Als Grundkörper des chromophoren Systems dieser organischen Farbstoffe eignen sich besonders solche aus der Reihe der Azo-, Anthrachinon- und Phthalocyaninverbindungen, wobei die Azo- und Phthalocyaninfarbstoffe sowohl metallfrei als auch metallhaltig sein können.

Reaktivfarbstoffe der zuvor definierten Art weisen häufig mehr als eine Sulfonsäuregruppe (außer in der reaktiven Gruppierung des Farbstoffes) im Molekül auf, welche beliebig über den Chromophor verteilt sein können, bevorzugt aber an dessen aromatische Reste gebunden sind.

Das Verfahren selbst wird im Grundsatz wie folgt durchgeführt, wobei der Art der Dosierung eine große Variationsbreite eingeräumt werden kann, wie schon aus den genannten Dosierzeiten hervorgeht. Im allgemeinen wird die Säure verdünnt zugesetzt, was eine bessere Dosierungsstaffelung erlaubt:

Man setzt das wäßrige Färbebad mit allen Zutaten, wie Farbstoff, Hilfsmittel und eventuelle Chemikalien, außer der benötigten Säure, an und treibt es zusammen mit dem Farbgut, so rasch wie es die maschinelle Einrichtung zuläßt, auf die vom Fasermaterial abhängige Färbetemperatur. Hierbei wird bereits im Zuge der Aufheizphase gegenüber den herkömmlichen Arbeitsweisen ein Zeitgewinn von 10 bis 40 Minuten erzielt. Sofort nach Erreichen dieser Färbetemperatur wird mit dem dosierten Zusatz der erforderlichen Säure begonnen. Er kann portionsweise nach einem bestimmten Zeitschema, wie z. B. in dem nachfolgenden Beispiel 1, oder kontinuierlich nach einer vorgegebenen mathematischen Funktion (linear oder z. B. exponentiell oder in der Art einer Parabelfunktion) mit einem Dosiergerät erfolgen, beispielsweise nach dem Prinzip, wie es in der europäischen Offenlegungsschrift EP-A2-0 126 042 erläutert ist. Geräte dieses Typs befinden sich seit neuerer Zeit im Handel.

Während des Säurezusatzes und noch eine gewisse Zeit danach wird die Badtemperatur konstant gehalten. Nach Ablauf der vorgesehenen Färbezeit wird die Färbung wie für Wolle üblich fertiggestellt.

Was das erfindungsgemäß erzielte färberische Ergebnis angeht, so ist es für den Fachmann überraschend gewesen, daß auf Wolle unter den stark sauren Färbebedingungen mit Reaktivfarbstoffen innerhalb kurzer Zeit egale Färbungen mit hohem Echtheitsniveau erhalten werden können, war man doch bisher davon ausgegangen, daß mit abnehmendem pH-Wert das Echtheitsniveau von Wollfärbungen mit Reaktivfarbstoffen stark absinkt. Auch die gute Durchfärbung von z. B. Filzen ist ein besonderes Merkmal des neuen Verfahrens. Hervorzuheben sind fernerhin die ausgezeichnete Flächen- und Faseregalität der Färbungen.

Das Echtheitsniveau von verfahrensgemäß gefärbten Wollartikeln, das nach abgeschlossenem Färbevorgang bereits auf dem Niveau echter Säurefarbstoffe liegt, kann durch eine ammoniakalische Nachbehandlung der Färbung bei pH 8 bis 8,5 und 80° C während 10 Minuten noch weiter verbessert werden.

Die nachfolgenden Beispiele sollen das beanspruchte Verfahren in keiner Weise einschränken, vor allem nicht in bezug auf die verwendeten Reaktivfarbstoffe, sondern dienen lediglich zur Illustration des Vorgehens nach der vorliegenden Erfindung. Die in diesen Ausführungsbeispielen enthaltenen Prozentangaben beziehen sich auf das Gewicht der so bezeichneten Gegenstände und sind im Falle von Wolle auf den trockenen Zustand des Farbgutes berechnet. Die genannten Reaktivfarbstoffe werden in handelsüblicher Form und Beschaffenheit eingesetzt. Farbstoffe, welche Umwandlungsprodukte von Sulfonyl-Reaktivfarbstoffen mit N-Methyltaurin darstellen, liegen nach vorschriftsgemäßem Lösen in der durch die jeweilige Formel wiedergegebene Struktur vor.

### Beispiel

Zum Färben von 80 kg eines mit einer Antifilzausrüstung nicht vorbehandelten Wollgewirkes nach der Ausziehtechnik bei einem Flottenverhältnis von 1 : 10 wird in einer Färbemaschine ein wäßriges Bad von 40° C mit folgenden Zutaten angesetzt:
3 % des Reaktivfarbstoffes mit der Formel
1 % eines durch Umwandlung aus dem entsprechenden Farbstoff vom Vinylsulfon-Typ mit N-Methyltaurin erhaltenen Reaktivfarbstoffes der Formel
1,5 % eines Hilfsmittelgemisches aus dem Umsetzungsprodukt von 1 Mol Stearylamin mit 12 Mol Ethylenoxid, versetzt mit Triisobutylphosphat als Entschäumer, und
10 % Glaubersalz.

Das mit dem Farbgut beschickte Rad wird nunmehr zur Zirkulation gebracht und innerhalb von 10 Minuten auf die Färbetemperatur von 100°C erhitzt. Sofort nach Erreichen dieser Temperatur beginnt man mit dem Zudosieren von insgesamt.
4 % Schwefelsäure (96 %-ig),

was einem Flüssigkeitsvolumen von 3,2 I entspricht. Diese Dosierung soll nach gleichen Zeitabständen portionsweise, aber mengenmäßig progressiv vorgenommen werden. Dazu verdünnt man die Säure durch Eingießen in kaltes Wasser auf ein Volumen von 15 l und setzt von dieser Lösung nach jeweils 7 Minuten die folgenden Mengen im Einklang mit der unten angegebenen Staffelung zu:

Während dieser Maßnahme wird die Temperatur des Bades konstant bei 100°C gehalten. Die eingebrachte Säure ist deswegen vorgängig auf etwa Färbetemperatur vorgewärmt worden.

Nach Beendigung des Säurezusatzes, der zu einem pH-Wert des Bades von 2,3 geführt hat, wird die Ware weitere 30 Minuten bei gleicher Temperatur weitergefärbt. Dann wird die ausgezogene Flotte samt der gefärbten Wolle abgekühlt, letztere mit Wasser gespült und wie üblich fertiggestellt.

Man erhält eine brillante, gute allgemeine Echtheitseigenschaften aufweisende Rotfärbung des Gewirkes. Entgegen den Erwartungen ist die Egalität der Färbung sehr gut, die Durchfärbung hervorragend.

### Beispiel 2

60 kg eines Gewebes aus carbonisierter, jedoch anschließend nicht neutralisierter Wolle werden in einem Baumfärbeapparat durch Ausziehen bei einem Flottenverhältnis von 1 : 15 wie folgt gefärbt:
Dazu wird das Farbgut in eine wäßrige Flotte von 40° C eingebracht, die als Bestandteile
3 % des Farbstoffes Reactive Blue 19 mit der C.I. Nr. 61200,
1 % des Reaktivfarbstoffes der Formel
1,5 % des Hilfsmittelgemisches gemäß Beispiel 1, und
10 % Glaubersalz

enthält, worauf man dieses Färbebad in Zirkulation versetzt und es innerhalb von 10 Minuten auf die Färbetemperatur von 100°C erhitzt. Dann werden der unter Fixierbedingungen befindlichen Flotte über ein Dosiergerät vom Typ ADC 100 der Firma ADCON AB, Boräs/Schweden
2,4 I Schwefelsäure (96 %-ig),

mittels Wasser auf ein Volumen von 20 I verdünnt, kontinuierlich sowie bei Einhaltung einer pro Zeiteinheit mengenmäßig 50 %-igen Progression während eines Zeitraumes von 45 Minuten zugesetzt.

Nach weiteren 20 Minuten Färbezeit bei 100°C ist die Färbung beendet. Daraufhin kühlt man Flotte und Ware ab, spült letztere mit Wasser und stellt die gefärbte Wolle wie üblich fertig.

Man erhält eine sehr gut egale Blaufärbung des Wollgewebes mit guten Echtheitseigenschaften.

### Beispiel 3

120 kg eines nicht filzfrei ausgerüsteten Wollgarnes sind auf X-Spulen aufgemacht durch Ausziehen bei einem Flottenverhältnis von 1 : 15 echt Schwarz zu färben.
Für diese Aufgabe wird ein wäßriges Färbebad von 60° C mit
5 % des Farbstoffes Reactive Black 5 mit der C.l.-Nr. 20505
0,5 % des Reaktivfarbstoffes der Formel
0,5 % des Reaktivfarbstoffes der Formel
1 % des Hilfsmittelgemisches gemäß Beispiel 1, und
10 % Glaubersalz

beschickt und zusammen mit der eingebrachten Ware im Verlauf von 15 minuten auf die Färbetemperatur von 106°C aufgeheizt. Dann beginnt man manuell mit der Säuredosierung, portionsweise in linearen Mengen nach jeweils gleichen Zeitabständen, in die unter Fixierbedingungen stehende Flotte. Dazu werden
5,2 Schwefelsäure (96 %-ig),

mittels Wasser auf ein Volumen von 10 I verdünnt und von dieser Lösung, welche man zweckmäßig vorwärmt, wird alle 3 Minuten jeweils 1 I dem Bad zugegeben. Nach dem letzten Säurezusatz färbt man die Ware noch weitere 20 Minuten bei der angegebenen Temperatur, und kühlt Bad samt Farbgut dann ab, spült die gefärbte Wolle mit Wasser und stellt diese wie üblich fertig.

Man erhält die gewünschte echte und egale Schwarzfärbung des Garns. Die Durchfärbung der Spulen ist ausgezeichnet.

### Beispiel 4

200 kg eines gewöhnlichen Wollkammzuges sind im Packsystem durch Ausziehen bei einem Flottenverhältnis von 1 : 8 zu färben:
Man beschickt dazu eine wäßrige Flotte von 50°C mit
0,5 % eines durch Umwandlung aus dem entsprechenden Farbstoff vom Vinylsulfon-Typ mit N-Methyltaurin erhaltenen Reaktivfarbstoffes der Formel
0,5 % eines durch Umwandlung aus dem entsprechenden Farbstoff von Vinylsulfon-Typ mit N-Methyltaurin erhaltenen Reaktivfarbstoffes der Formel
0,5 % eines durch Umwandlung aus dem entsprechenden Farbstoff vom Vinylsulfon-Typ mit N-Methyltaurin erhaltenen Reaktivfarbstoffes der Formel
1,5 % des Hilfsmittelgemisches gemäß Beispiel 1, und
10 % Glaubersalz,

heizt das Bad innerhalb von 15 Minuten auf die Färbetemperatur von 106°C auf und beginnt sofort mit der kontinuierlichen, programmgesteuerten Säuredosierung mit der Maßgabe, daß unter den genannten Temperaturbedingungen zu dieser Flotte
3 I Schwefelsäure (96 %-ig),

mittels Wasser auf ein Volumen von 30 I verdünnt, bei Einhaltung einer pro Zeiteinheit mengenmäßig 60 %- igen Progression während einer Zeitdauer von 45 Minuten zugesetzt werden.

Nach Abschluß der Dosierung wird die Ware noch 10 Minuten bei 106°C weitergefärbt, dann zusammen mit der Flotte abgekühlt, mit Wasser gespült und wie für Wolle üblich fertiggestellt.

Man erhält einen sehr gut egalen, braunen Kammzug.

### Beispiel 5

60 kg eines carbonisierten, jedoch anschließend nicht neutralisierten Wollkrepp-Gewebes sollen durch Ausziehen bei einem Flottenverhältnis von 1 : 20 gefärbt werden:
Dazu werden in einem wäßrigen Bad von 50° C
4 % des Reaktivfarbstoffes der Formel
0,5 % eines durch Umwandlung aus dem entsprechenden Farbstoff vom Vinylsulfon-Typ mit H-Methyltaurin erhaltenen Reaktivfarbstoffes der Formel
0,25 % des Reaktivfarbstoffes der Formel
1,5, des Hilfsmittelgemisches gemäß Beispiel 1, und
10 % Glaubersalz

in Lösung gebracht. Man treibt nun die Temperatur dieser Flotte im Verlauf von 10 Minuten auf 98°C (Kochtemperatur bei gegebener Höhenlage) und dosiert dann mittels eines Gerätes vom Typ ADC 100 der Firma ADCON AB, Boräs/Schweden
3 I Schwefelsäure (96 %-ig)

mit Wasser auf eine Volumen von 30 l verdünnt, unter Einhaltung einer pro Zeitenheit mengenmäßig 60 %- igen Progression während einer Zeitdauer von 30 Minuten bei gleichbleibender Temperatur kontinuierlich in das Färbebad ein.

Nach weiteren 30 Minuten Färbezeit bei 98° C kühlt man die Flotte durch Zulauf von kaltem Wasser ab, spült klar und kann dann die gefärbte Ware dem Färbekessel entnehmen.

Man erhält einen Dunkelblau-(Marine) Färbung des Gewebes mit ausgezeichneter Egalität und sehr schönem Warenbild.

### Beispiel 6

In einer Jet-Färbemaschine sind 70 kg eines normalen Wollkrepp-Gewebes bei einem Flottenverhältnis von 1: 8 nach der Ausziehmethode zu färben.
Man setzt dafür durch Lösen in Wasser von 50°C ein wäßriges Bad enthaltend
1,5 % des Reaktivfarbstoffes der Formel
10 % Glaubersalz und
1,5 % des Hilfsmittelgemisches gemäß Beispiel 1

an und heizt es innerhalb von 10 Minuten auf 106°C auf. Sofort nach Erreichen dieser Färbetemperatur beginnt man mit dem dosierten Zusatz von
2,8 I Schwefelsäure (96 %-ig)

die vorher in 15 I kaltes Wasser eingegossen worden waren, in der Art, daß mittels einer Dosiervorrichtung bei Einhaltung einer pro Zeiteinheit mengenmäßig 50 %-igen Progression in insgesamt 20 Minuten die verdünnte Säure kontinuierlich der Färbeflotte zudosiert wird.

Man färbt das Gewebe daraufhin weitere 30 Minuten bei 106°C, kühlt Flotte samt Ware dann ab, spült die letztere mit Wasser und stellt das gefärbte Gut schließlich in üblicher Weise fertig.

Man erhält eine brillante Orangefärbung der Wolle mit hohem Echtheitsniveau.

### Beispiel 7

Wird bei der Durchführung der Färbeoperation gemäß Vorschrift von Beispiel 6 der dort verwendete Farbstoff hier durch
2 % des Reaktivfarbstoffes der Formel ersetzt und sonst genauso wie im Beispiel 6 verfahren, dann erhält man eine brillante Gelbfärbung der Wolle mit sehr guten Echtheitseigenschaften, die ohne Nachbehandlung dem Standard einer unter den herkömmlichen Bedingungen erzeugten Reaktivfärbung entsprechen.

## Patentansprüche

1. Verfahren zum egalen Färben von Wolle oder des Wollanteils von Fasermischungen nach der Ausziehfärbetechnik in stark saurem Medium mit wäßrigen Flotten von Reaktivfarbstoffen, die in ihrem Molekül mindestens eine Gruppierung aufweisen, welche bei Fixierbedingungen mit der Faser über die Vinylsulfon-Form unter nucleophiler Addition in Reaktion tritt, dadurch gekennzeichnet, daß man die solche Farbstoffe vom Vinylsulfon-Typ und gegebenenfalls alle sonstigen Zutaten, aber keine zur Fixierung der Farbstoffe erforderliche Säure oder säureabgebende Mittel enthaltende Ausziehflotte zusammen mit dem Farbgut so rasch wie möglich sowie in einem Zuge auf die Färbetemperatur im Bereich von 950C bis 110°C erhitzt, daß man nach Erreichen derselben bei Aufrechterhaltung von entsprechenden isothermen Bedingungen für die Farbstoff-Fixierung dem aufgeheizten Färbebad dann Schwefelsäure - über einen längeren Zeitraum hinweg verteilt - zusetzt und die Wolls bei pH-Werten zwischen 2 und 3 färbt.

2. Verfahren nach Anspruch 1, dadurch gekennzeichnet, daß der Zusatz der gesamten Säure diskontinuierlich in gleichen Mengenanteilen nach gleichen Zeitabständen vorgenommen wird.

3. Verfahren nach Anspruch 1, dadurch gekennzeichnet, daß der Zusatz der gesamten Säure kontinuierlich in gleicher Menge pro Zeiteinheit vorgenommen wird.

4. Verfahren nach Anspruch 1, dadurch gekennzeichnet, daß der Zusatz der gesamten Säure diskontinuierlich in ansteigenden Mengenanteilen nach gleichen Zeitabständen vorgenommen wird.

5. Verfahren nach Anspruch 1, dadurch gekennzeichnet, daß der Zusatz der gesamten Säure kontinuierlich in ansteigender Menge nach einem bestimmten Zeitschema entsprechend einer mathematischen Funktion vorgenommen wird.

6. Verfahren nach einem oder mehreren der Ansprüche 1 bis 5, dadurch gekennzeichnet, daß der Zusatz der gesamten Säure innerhalb eines Zeitraumes von 10 bis 45 Minuten vorgenommen wird.

7. Verfahren nach einem oder mehreren der Ansprüche 1 bis 6, dadurch gekennzeichnet, daß die Behandlungszeit der Wolle bei Färbetemperatur insgesamt zwischen 60 und 70 Minuten beträgt.

8. Verfahren nach einem oder mehreren der Ansprüche 1 bis 7, dadurch gekennzeichnet, daß man die Wolle mit solchen Reaktivfarbstoffen färbt, die außer einer Reaktivgruppe vom Vinylsulfon-Typ noch mindestens eine Monochlortriazinyl- oder Monofluortriazinyl-Gruppe aufweisen.

9. Verfahren nach einem oder mehreren der Ansprüche 1 bis 8, dadurch gekennzeichnet, daß man mit einer Antifilzausrüstung nicht vorbehandelte Wolle färbt.

10. Verfahren nach Anspruch 9, dadurch gekennzeichnet, daß man carbonisierte Wolle färbt, die keiner vorgängigen Neutralisation unterworfen worden ist.

## Revendications

1. Procédé pour teindre la laine, ou la partie laine de mélanges de fibres, en nuances bien unies, par la technique de teinture par épuisement an milieu très acide, avec des bains aqueux da colorants réactifs dont la molécule contient au moins un groupement capable, dans les conditions du fixage, de donner une réaction d'addition nucléophile avec la fibre en passant par la forme vinylsulfonylique, procédé caractérisé en ce qu'on chauffe à la température de teinture, c'est-à-dire à une température de 95 à 110° C, aussi vite que possible et d'un seul coup, le bain d'épuisement contenant de tels colorants du type vinylsulfonylique et éventuellement tous les autres ingrédients mais dépourvu d'acide ou d'agent libérant un acide, nécessaire pour le fixage des colorants avec la marchandise à teindre, puis, lorsque ladite température a été atteinte, tout en maintenant des conditions isothermes appropriées pour le fixage des colorants, on ajoute de l'acide sulfurique - cette addition étant étalée sur un assez long laps de temps - au bain de teinture chauffé et on teint la laine à des pH compris entre 2 et 3.

2. Procédé selon la revendication 1 caractérisé en ce que l'addition de le quantité totale d'acide est effectuée en discontinu, en portions égales introduites à des intervalles de temps égaux.

3. Procédé selon la revendication 1 caractérisé en ce que l'addition de la quantité totale d'acide est effectuée en continu, en la même quantité par unité de temps.

4. Procédé selon la revendication 1 caractérisé en ce que l'addition de la quantité totale d'acide est effectuée en discontinu, en des quantités croissantes introduites à des intervalles de temps égaux.

5. Procédé selon la revendication 1 caractérisé en ce que l'addition de la quantité totale d'acide est effectuée en continu en une quantité croissant selon un schéma temporel déterminé correspondant à une fonction mathématique.

6. Procédé selon l'une quelconque des revendications 1 à 5, caractérisé en ce que l'addition de la quantité totale d'acide est effectuée en 10 à 45 minutes.

7. Procédé selon l'une quelconque des revendications 1 à 6, caractérisé en ce que la durée du traitement de la laine à la température de teinture est, au total, comprise entre 60 et 70 minutes.

8. Procédé selon l'une quelconque des revendications 1 à 7, caractérisé en ce qu'on teint la laine avec des colorants réactifs qui, en plus d'un radical réactif du type vinylsulfonylique, contiennent au moins un radical monochlorotriazinyle ou monofluorotriazinyle.

9. Procédé selon l'une quelconque des revendications 1 à 8, caractérisé en .ce qu'on teint une laine qui n'a pas été préalablement soumise à un ennoblissement anti-feutrage.

10. Procédé selon la revendication 9, caractérisé en ce qu'on teint de la laine carbonisée qui n'a pas été soumise à une neutralisation préalable.

## Claims

1. A process for the level dyeing of wool or of the wool portion of fiber blends by the exhaust dyeing technique in a strongly acidic medium with aqueous liquors of reactive dyes which have in their molecule at least one grouping which, under fixing conditions, reacts with the fiber via the vinylsulfonyl form by nucleophilic addition, which comprises heating the exhaust liquor which contains such dyes of the vinylsulfonyl type and possibly all the other ingredients, but no acid or acid-donating agents required for fixing the dyes, together with the material to be dyed to the dyeing temperature within the range from 95° C to 110° C as rapidly as possible and in one step, then, on reaching the dyeing temperature and while maintaining appropriate isothermal conditions for dye fixation, adding sulfuric acid to the hot dyebath a little at a time over a prolonged period, and, dyeing the wool at pH values between 2 and 3.

2. The process as claimed in claim 1, wherein the addition of all the acid is effected discontinuously in equal portions at constant intervals.

3. The process as claimed in claim 1, wherein the addition of all the acid is effected continuously in the same amount per unit time.

4. The process as claimed in claim 1, wherein the addition of all the acid is effected discontinuously in increasing amounts at constant intervals.

5. The process as claimed in claim 1, wherein the addition of all the acid is effected continuously in an increasing amount in accordance with a certain schedule corresponding to a mathematical function.

6. The process as claimed in one or more of claims 1 to 5, wherein the addition of all the acid is effected within a period of 10 to 45 minutes.

7. The process as claimed in one or more of claims 1 to 6, wherein the treatment time of the wool at the dyeing temperature amounts to a total between 60 and 70 minutes.

8. The process as claimed in one or more of claims 1 to 7, wherein the wool is dyed with reactive dyes which, in addition to a reactive group of the vinylsulfonyl type, contain at least one monochlorotriazinyl or monofluorotriazinyl group.

9. The process as claimed in one or more of claims 1 to 8, wherein wool which has not been pretreated with an antifelting finish is dyed.

10. The process as claimed in claim 9, wherein carbonized wool which has not been subjected to prior neutralization is dyed.
